# FASCICULE DE BREVET EUROPEEN

(11) **EP 0 233 872 B1**
(45) Date de publication et mention de la délivrance du brevet: **12.09.1990**
(21) Numéro de dépôt: 85905413.2
(22) Date de dépôt: 30.10.1985
(51) Int. Cl.: C21C 7/06, C21C 1/02, C22C 35/00, C22B 15/14

(54) **PROCEDE DE TRAITEMENT DES METAUX ET ALLIAGES EN VUE DE LEUR AFFINAGE**
VERFAHREN ZUM BEHANDELN, INSBESONDERE ZUM FEINEN VON METALLEN UND LEGIERUNGEN
METHOD FOR THE TREATMENT OF METALS AND ALLOYS FOR THE REFINING THEREOF

(30) Priorité: 05.11.1984 FR 8416971
(43) Date de publication de la demande: 02.09.1987
(73) Titulaire: EXTRAMET INDUSTRIE S.A., Z.I. du Mont-Blanc, F-74100 Annemasse (FR)
(72) Inventeur: BIENVENU, Gérard, F-74250 Viuz-en-Sallaz (FR); JEHAN, Michel, F-74890 Bons-en-Chablais (FR)
(74) Mandataire: Moinas, Michel
(86) Numéro de dépôt international: FR8500307
(87) Numéro de publication internationale: WO8602949

(56) Documents cités:
- EP-A- 0 030 043
- WO-A-81/01811
- DE-B- 1 220 617
- DE-C- 187 414
- US-A- 1 683 086
- US-A- 4 014 684
- US-A-38 655 82
- Chemical Abstracts, Vol. 100, No. 20, 14 May 1984, Columbus, Ohio (US), see page 235, abstract No. 160394t

## Description

La présente invention se rapporte à un procédé de traitement des métaux et alliages, plus particulièrement mais non exclusivement des métaux et alliages ferreux, notamment ceux ayant un haut point de fusion, par exemple supérieur à 1000°C.

Pour ce faire, on incorpore au métal en fusion un adjuvant d'affinage.

L'élaboration, la mise à la nuance d'affinage des masses métalliques liquides et en particulier certaines fabrications de l'acier nécessite l'apport d'additifs devant se présenter sous forme pulvérulente.

Dans la gamme des aciers destinés à être coulés en continu, ces additifs ont un rôle important pour diminuer la teneur en oxygène. Par ce contrôle de l'oxygène total, l'aciériste maîtrise parfaitement la coulabilité du métal, à travers les orifices calibrés de coulée. L'adjuvant permet par ailleurs de régler le niveau d'éléments tels que soufre, phosphore sous certaines conditions d'emploi. Une action favorable sur le nombre et la morphologie des inclusions est obtenue. C'est le cas notamment des inclusions d'alumine dans les procédés où l'acier a été calmé à l'aluminium.

Depuis plusieurs années, on s'est mis à utiliser le calcium comme adjuvant d'affinage. Le calcium métal présente de nombreux avantages et son efficacité est d'autant plus importante que l'addition est fractionnée et contrôlée dans le temps. L'influence d'une addition de calcium dans l'acier liquide sur les teneurs en oxygène, en soufre, en phosphore, dans un bain d'acier, est parfaitement connue.

L'adjonction de calcium à l'intérieur de la masse liquide peut s'effectuer à l'aide de procédés d'introduction d'additifs sous forme de poudre ou de granules. A ce sujet on retiendra l'exposé EP-A-0 030 043 qui insiste sur l'importance d'avoir une granulométrie aussi homogène que possible.

En ce qui concerne la granulation du calcium et la préparation du calcium granulé, on se référera avantageusement à l'exposé d'invention FR-A-2 471 827=WO-A-81/01811 qui mentionne l'utilisation de calcium en général et de calcium granulé en particulier comme adjuvant d'affinage des fontes et aciers.

L'inconvénient de l'affinage au calcium pur est que ce métal est très réactif et présente une grande tension de vapeur aux températures habituelles de traitement de la masse liquide. L'introduction de calcium entraîne un bouillonnement tel que l'on est souvent obligé de l'employer avec des éléments de dilution, par exemple des composés d'oxydes d'aluminate de calcium, de Spath fluor ou de chaux.

Selon l'invention, on utilise, comme adjuvant d'affinage, un alliage d'un premier métal choisi parmi les métaux du groupe IIA de la classification périodique, et le zinc, avec un second élément métallique en proportions susceptible de conférer à l'alliage un point de fusion plus bas que celui du premier métal. L'alliage se présente sous forme de granules et peut être binaire, ternaire ou à multi-composants.

Le second élément métallique est choisi parmi l'aluminium, le cuivre, le nickel, le bismuth, le plomb, l'etain, le lanthane et le silicium, ainsi que les alliages de zinc ou de magnésium.

En d'autres termes, l'adjuvant d'affinage est un alliage sous forme de granules, chaque granule ayant une forme sensiblement sphérique. L'alliage est constitué d'un ou de plusieurs métaux choisis de préférence parmi le béryllium, le magnésium, le calcium, le strontium, le baryum et le zinc et de un ou plusieurs éléments metalliques dont la composition se situe dans une zone du diagramme des phases partant du métal du groupe IIA ou du zinc pur en direction du premier point eutectique. Pour faire référence à cette zone, on parlera de "première zone eutectique" puisqu'elle correspond à l'abaissement du point de fusion en direction d'un eutectique binaire ou à multiples composants. C'est donc un alliage se situant dans la zone eutectique, y compris l'eutectique lui-méme, qui sera l'alliage d'affinage.

Comme alliages binaires, citons avantageusement les alliages de calcium ou de magnésium avec l'aluminium, le cuivre ou le nickel. Comme alliages ternaires, on citera, par exemple, les alliages calcium, nickel, aluminium et calcium, magnésium, aluminium.

On s'est aperçu de façon tout-à-fait inattendue que la présence d'un des métaux de la catégorie ci-dessus conduisait à un abaissement très important du bouillonnement, lors de l'introduction de l'adjuvant de traitement. Ceci s'explique par une baisse importante de la tension de vapeur de l'adjuvant allié par rapport à un adjuvant pur, et par le contrôle parfait de l'écoulement de cet adjuvant pendant son introduction dans le métal à traiter, grâce à sa forme sensiblement sphérique.

Ainsi, dans le cas du calcium allié introduit dans l'acier liquide sous forme de granules, il est possible d'augmenter l'apport continu de cet adjuvant jusqu'à des quantités de 150 ppm par minute, valeurs impossibles à atteindre avec du calcium pur en granules, a fortiori avec du calcium pur non granulé.

Pour tenter d'expliquer ce phénomène sur un plan thermodynamique, ou peut partir de l'équation exprimant en première approximation le coefficient d'activité d'un élément à forte dilution dans un solvant, en l'occurrence y_{AT} (AT pour alcalino-terreux ou zinc).

Rappelons qu'on exprime en première approximation le coefficient d'activité d'un élément tel qu'un alcalino-terreux à forte dilution dans un solvant par une relation du type: où _{Y};,_{T} représente le coefficient d'activité AT dans le solvant, par exemple du calcium dans du fer pur, à dilution infinie.
_{XAT} représente la fraction atomique de l'alcalino-terreux ou du zinc,
x_{;} représente la fraction atomique de l'élément choisi "i", allié à l'alcalino-terreux ou au zinc.

La terme e_{:}1_{T} étant fortement négatif, il en résulte un abaissement considérable de l'activité dans le solvant, par exemple le calcium dans l'acier et par conséquent de sa tension de vapeur.

Avantageusement, la tension de vapeur du métale du groupe IIA choisi (ou du zinc) pris séparément est aussi faible que possible; les métaux choisis pour l'alliage forment des composés définis à enthalpie libre de formation très négativ avec lesquels à la température eutectique l'alliage eutectique se trouve en équilibre.

On précisera en outre qui'il s'agit bien d'un alliage, chaque granule étant en soit un alliage et non d'un mélange statistique des deux métaux.

Un tel mélange statistique ne conduirait pas à un abaissement du point de fusion ni aux effects inattendus mentionnés ci-dessus. Preuve en est les mélanges calcium, manganèse qui ne forment pas de véritables alliages et ne présentent donc pas d'intérêt pour la mise en oeuvre du procédé selon l'invention.

L'adjonction de l'alliage en granules se fait par les techniques conventionnelles d'introduction profonde au niveau du bain métallique fondu, les granules étant sensiblement sphériques, calibrés, constants et homogènes. Leur micro-structure est fermée et leur diamètre est compris entre 0,1 et 2,5 mm, de préférence entre 0,2 et 2,5 mm. Cette forme finement divisée est exempte de poussières de fine granulométrie; ceci confère au produit une complète sûreté d'emploi; ainsi tout danger d'explosion ou d'auto-inflammation dû à la pyrophoricité des alliages réactifs est écarté.

L'invention apporte également de gros avantages au niveau de la production de ces alliages granulés. En effet, dans le cas de leur granulation en phase liquide, il est possible de travailler à plus basse température et de faire de sérieuses économies d'énergie.

La gamme des aciers qui gagnent à être affinés selon l'invention à l'aide des granules d'alliages des métaux du groupe IIA et des métaux précités sont en particulier des aciers à très basse teneur en éléments résiduels tels que le carbone et le silicium, par exemple la gamme des aciers pour emboutissage profond.

Les granules d'adjuvant conviennent aussi fort bien à l'affinage d'autres gammes d'aciers tels que le aciers inoxydables.

On peut aussi affiner avec ces granules d'autres éléments que l'acier, par exemple la fonte, le ferronickel, le ferro-chrome et le ferro-manganèse, ainsi que le nickel et le cuivre Blister.

On peut enfin affiner des métaux de métaux non ferreux et l'aluminium par exemple par des granules d'alliages de strontium et d'aluminium, comprenant éventuellement du lithium.

L'invention est illustrée dans les exemples suivants, donnés à titre non limitatif.

### Exemples

### Examples 1 à 3

L'alliage de calcium avec le nickel peut contenir jusqu'a 16% atomiques de nickel soit environ 20% pondéraux.

Comme on le voit sur le dessin annexé, figure unique, représentant le diagramme de phase Ca/Ni, le calcium fond vers 850°C et forme avec le nickel un alliage eutectique fondant à 605°C environ, correspondant précisément aux 16% atomiques mentionnés ci-dessus.

La zone eutectique est donc la zone située à gauche du diagramme et s'étendant jusqu'à 16% atomiques de nickel allié au calcium, y compris l'eutectique lui-même.

De préférence, on choisit des compositions comprises entre 5% (fusion vers 800°C) et 16% atomiques de nickel.

Comme indiqué plus haut, l'alliage Ca/Ni peut être ajouté à l'acier à raison de 150 ppm par minute, taux d'adjonction qu'il n'est pas possible de tenir avec le calcium pur.

Lors de l'injection on ne note aucune agitation du matériel en surface, et on constate l'excellente propreté du métal et sa parfaite coulabilité en coulée continue.

En outre, autre résultat inattendu, on s'est aperçu que la présence de nickel facilite fortement la solubilité du calcium dans certains aciers.

On peut expliquer ce phénomène thermodynamiquement car l'interaction Ca/Ni est fortement négative c'est-à-dire que le coefficient d'activité du calcium dans la fer à dilution infinie est fortement abaissé par la présence d'un peu de nickel.

Il faut signaler enfin la présence dans l'acier de l'élément additionnant le calcium, c'est-à-dire le nickel, aux taux précités n'est en rien préjudiciable à la qualité de l'acier final. Le nickel dissout totalement et ne représente en ajour comparé qu'une quantité négligeable.

### Exemples 4 et 5

Ces exemples permettent de montrer les caractéristiques physiques et chimiques de l'alliage sous forme de granules mis en oeuvre sur un acier à très basse teneur en carbone, calmé à l'aluminium, pour la fabrication de tôles pour l'emboutissage profond.

L'acier à affiner doit avoir la composition suivante:

Les caractéristiques de l'alliage adjuvant sont les suivantes:
granules de calcium contenant 5% d'aluminium (exemple 4)
quantité injectée = 420 ppm
quantité de'acier traité = 152 tonnes

L'acier obtenu se révèle, à l'analyse, avoir la composition suivante:

Là encore, on note peu de fumée, aucune ignition de matériel en surface, une excellente qualité de propreté du métal et une coulabilité parfaite en coulée continue.

### Exemples 6 à 9

L'alliage ternaire Ca/Mg/AI de l'exemple 6 sert notamment au traitement du plomb, par suite de son bas point de fusion et d'une vitesse de dissolution augmentée. On constate que cet alliage trouve un grand intérêt pour le débismutage du plomb.

L'alliage Ca/Cu de l'exemple 7 peut servir au traitement du bronze, vu son bas point de fusion et le bouillonnment réduit qu'il entraîne.

L'alliage Ca/La de l'exemple 8 peut servir au traitement des aciers et fontes, où, outre le bouillonnement réduit qu'il entraîne, il permet une très bonne désulfuration et un contrôle très fin de la graphitisation.

L'alliage Mg/Ni de l'exemple 9 peut servir au traitement des aciers inoxydables, son point de fusion étant particulièrement bas. Il entraîne un bouillonnement réduit, au même titre que les alliages Ca/Ni des exemples 1 à 3.

## Revendications

1. Procédé de traitement d'un métal ou alliage, consistant à lui ajouter, lorsqu'il est à l'état fondu, un adjuvant d'affinage, dans lequel l'adjuvant d'affinage est un alliage d'un premier métal choisi parmi les métaux du groupe IIA de la classification périodique et le zinc, et d'un second élément métallique en proportions susceptibles de conférer à l'alliage un point de fusion plus bas que celui du premier métal, cet alliage se présentant sous forme de granules, caractérisé en ce que le second élément métallique est choisi parmi l'aluminium, le cuivre, le nickel, le bismuth, le plomb, l'étain, le lanthane et le silicium, ainsi que les alliages de zinc ou de magnésium.

2. Procédé selon la revendication 1, caractérisé en ce que l'alliage adjuvant est un alliage eutectique.

3. Procédé selon la revendication 1, caractérisé en ce que l'alliage adjuvant est un alliage situé dans la première zone eutectique, celle comprise entre les points de fusion du premier métal et du premier eutectique rencontré.

4. Procédé selon la revendication 1, caractérisé en ce que l'alliage adjuvant est un alliage de calcium et de nickel pouvant titrer jusqu'à 16 % atomiques de nickel.

5. Procédé selon la revendication 1, caractérisé en ce que l'alliage adjuvant est un alliage de magnésium et de nickel pouvant titrer jusqu'à 11,3% atomiques de nickel.

6. Procédé selon la revendication 4, caractérisé en ce que l'alliage adjuvant est ajouté à des taux allant jusqu'à 150 ppm par minute.

7. Procédé selon la revendication 6, caractérisé en ce que la granulométrie de l'alliage adjuvant est comprise entre 0,1 et 2,5 mm.

8. Utilisation du procédé selon l'une des revendications 1 à 7 pour l'affinage des aciers à basse teneur en carbone, en silicium ou en éléments résiduels, des aciers inoxydables ou fortement alliés et des fontes.

## Patentansprüche

1. Verfahren zur Behandlung eines Metalls oder einer Legierung, welches Verfahren darin besteht, dem Metall bzw. der Legierung in geschmolzenem Zustand ein Affinierhilfsmittel zuzusetzen, das eine Legierung aus einem ersten Metall, ausgewählt aus den Metallen der Gruppe IIA des Periodischen Systems und Zink, und einem zweiten metallischen Element in solchen Verhältnissen darstellt, daß die Legierung einen tieferen Schmelzpunkt als das erste Metall erhält, wobei diese Legierung in Granulatform vorliegt, dadurch gekennzeichnet, daß das zweite metallische Element ausgewählt ist aus Aluminium, Kupfer, Nickel, Wismuth, Blei, Zinn, Lanthan und Silizium sowie den Legierungen von Zink oder Magnesium.

2. Verfahren nach Anspruch 1, dadurch gekennzeichnet, daß die Hilfslegierung eine eutektische Legierung ist.

3. Verfahren nach Anspruch 1, dadurch gekennzeichnet, daß die Hilfslegierung eine Legierung ist, die in der ersten eutektischen Zone, nämlich jener zwischen dem Schmelzpunkt des ersten Metalls und dem des ersten angetroffenen Eutektikums, gelegen ist.

4. Verfahren nach Anspruch 1, dadurch gekennzeichnet, daß die Hilfslegierung eine Calcium-NickelLegierung mit einem Gehalt bis zu 16 Atom-% Nickel ist.

5. Verfahren nach Anspruch 1, dadurch gekennzeichnet, daß die Hilfslegierung eine Magnesium-Nickel-Legierung mit einem Gehalt bis zu 11,3 Atom-% Nickel ist.

6. Verfahren nach Anspruch 4, dadurch gekennzeichnet, daß die Hilfslegierung in Mengen bis zu 150 ppm pro Minute zugesetzt wird.

7. Verfahren nach Anspruch 6, dadurch gekennzeichnet, daß die Kornverteilung der Hilfslegierung zwischen 0,1 und 2,5 mm liegt.

8. Anwendung des Verfahrens nach einem der Ansprüche 1 bis 7 zur Affinierung von Stählen mit niedrigem Gehalt an Kohlenstoff, Silizium oder Restelementen, von rostfreien oder stark legierten Stählen oder von Geßeisen.

## Claims

1. A process for treating a metal or alloy which comprises adding thereto, when in a molten state, a refining additive in which the refining additive is an alloy of a first metal selected among the metals of group Ila of the periodic table and zinc, and a second metallic element in proportion capable of giving to the alloy a melting point lower than that of the first metal, the alloy being in the form of granules, characterized in that the second metallic element is selected among aluminium, copper, nickel, bismuth, lead, tin, lanthanum and silicon, as well as alloys of zinc or of magnesium.

2. A process according to claim 1, characterized in that the refining alloy to be added is a eutectic alloy.

3. A process according to claim 1, characterized in that the refining alloy to be added is an alloy situated in the first eutectic zone, comprised between the melting points of the first metal and of the first eutectic encountered.

4. A process according to claim 1, characterized in that the refining alloy to be added is an alloy of calcium and nickel containng up to 16% atomic of nickel.

5. A process according to claim 1, characterized in that the refining alloy to be added is an alloy of magnesium and nickel containing up to 11.3% atomic of nickel.

6. A process according to claim 4, characterized in that the refining alloy is added at rates up to 150 ppm per minute.

7. A process according to claim 6, characterized in that the grain size of the refining alloy to be added is from 0.1 to 2.5 mm.

8. Use of the process according to one of claims 1 to 7 for refining steels with a low content of carbon, silicon or residual elements, stainless steels or highly alloyed steels and cast iron.
